# EUROPÄISCHE PATENTANMELDUNG

(11) **EP 2 128 280 A1**
(43) Veröffentlichungstag der Anmeldung: **02.12.2009**
(21) Anmeldenummer: 09160461.1
(22) Anmeldetag: 18.05.2009
(51) Int. Cl.: C22C 1/04, C22C 23/02

(54) **Formkörper aus einem magnesiumhaltigen Verbundwerkstoff und Verfahren zu seiner Herstellung**

(30) Priorität: 26.05.2008 DE 102008001986
(71) Anmelder: Leibnitz-Institut für Festkörper- und Werkstoffforschung Dresden e.V., 01069 Dresden (DE)
(72) Erfinder: Sakaliyska, Miroslava, 01169 Dresden (DE); Scudino, Sergio, 01217 Dresden (DE); Surreddi, Kumar-Babu, 01307 Dresden (DE); Eckert, Jürgen, 01189 Dresden (DE)
(74) Vertreter: Rauschenbach, Marion

(57) **Zusammenfassung**

Die auf das Gebiet der Materialwissenschaften bezogene Erfindung beschreibt einen Formkörper aus einem Verbundwerkstoff, der beispielsweise häufig für Bauelemente oder als Konstruktionswerkstoff im Maschinenbau, Flugzeugbau, Raketenbau, Schiffbau, Bahnbau, Kraftfahrzeugbau eingesetzt wird.

Die Aufgabe der vorliegenden Erfindung besteht in der Angabe eines Formkörpers aus einem magnesiumhaltigen Verbundwerkstoff, welcher gleichzeitig eine hohe Festigkeit und Duktilität aufweist.

Die Aufgabe wird gelöst durch einen Formkörper, bestehend aus einer Matrix aus Partikeln aus Magnesium und/oder einer Magnesiumlegierung mit darin fein verteilten Partikeln der β - Phase einer AIMg-Verbindung mit einer kubischflächenzentrierten Kristallstruktur (hdp).

Die Aufgabe wird weiterhin gelöst durch ein Verfahren, bei dem aus kristallinem Al- und Mg-Pulver auf pulvermetallurgischem Wege die β - Phase einer AIMg-Verbindung hergestellt und diese mit kristallinem Mg-Pulver und/oder einem Magnesiumlegierungspulver als Matrixmaterial gemischt und wiederum durch pulvermetallurgische Verfahren zu einer magnesiumhaltigen Verbindung verarbeitet und diese nachfolgend zu einem Formkörper verdichtet wird.

## Beschreibung

Die auf das Gebiet der Materialwissenschaften bezogene Erfindung beschreibt einen Formkörper aus einem speziellen Verbundwerkstoff. Dieser Werkstoff wird auf Grund seiner vergleichsweise hohen Festigkeitseigenschaften beispielsweise häufig für Bauelemente im Bauwesen verwendet. Der Verbundwerkstoff kann auch auf verschiedenen Gebieten der Technik verwendet werden, im besonderen als Konstruktionswerkstoff im Maschinenbau, Flugzeugbau, Raketenbau, Schiffbau, Bahnbau, Kraftfahrzeugbau sowie in der pharmazeutischen Industrie und im medizinischen Gerätebau, im Bauwesen und in der Haushaltstechnik. Weiterhin betrifft die Erfindung ein Verfahren zur Herstellung eines solchen Verbundwerkstoffes.

Magnesium- und magnesiumreiche Legierungen haben zunehmend an wirtschaftlicher und wissenschaftlicher Bedeutung gewonnen.

Das Einsatzspektrum für Leichtmetall-Komponenten erweitert sich stetig. Insbesondere im Automobilbau, aber auch in vielen anderen Bereichen sind Leichtbauteile - vor allem aus Aluminium, aber auch aus Magnesium oder Titan - inzwischen Standard (Venir, ATZ/MTZ - Sonderausgabe: Werkstoffe im Automobilbau (1998-1999) 54-56; Brungs, H. u.a, ATZ/MTZ - Sonderausgabe: Werkstoffe im Automobilbau (1998-1999) 50-53).

Aktuelle Leichtbaukonzepte verfolgen den Einsatz von höherfesten Stählen sowie aber auch von Aluminium, Titan und Magnesium zur Gewichtsreduzierung. Es müssen jedoch besondere Maßnahmen ergriffen werden, um Werkstoffe mit den gewünschten Eigenschaften zu erreichen.
So hat BMW bei den aktuellen Sechszylinder-Ottomotoren mit einem Aluminium-Magnesium-Verbundkurbelgehäuse das leichte Aluminium zum Teil durch das noch leichtere Magnesium ersetzt. Dies glänzt mit einem spezifischen Gewicht von 1,74 g/cm³ und kommt bei BMW auch beim Lenkrad, der Lenkspindel und der Sauganlage des V8-Motors zum Einsatz.
Bei Porsche gibt es Räder aus Magnesium und Magnesiumverbundwerkstoffen. Auch Getriebegehäuse, Instrumenten- oder Sitzträger, sowie Tankdeckel werden bei einigen Hehrsteller aus Magnesium gefertigt (Materialica 2001).

Es leuchtet ein, dass Magnesium aufgrund der möglichen Gewichtsreduzierung und der dadurch erreichten Verringerung des Treibstoffverbrauchs im Luftverkehr eine wichtige Rolle gespielt (Material Processing, RWP GmbH, Rötgen). Aus diesem Grunde wurde Magnesium in der Vergangenheit nach und nach als Werkstoff eingesetzt. Das Flugzeug XP56, gebaut 1943, war ein sog. All-Magnesium Flugzeug. Ein später in den 50-er Jahren gebautes Model F-80C besaß ebenfalls viele Strukturbauteile aus Magnesium. Heutzutage ist der Anteil an Magnesium unter den in Flugzeugen verwendeten Materialien eher gering. Magnesiumlegierungen sind zurzeit in der Luftfahrt vor allem bei der Hubschrauberproduktion (z. B. Getriebegehäuse) und sehr selten bei Flugzeugen im Einsatz.

Diese Tatsache scheint daraus zu resultieren, dass möglicherweise nicht genügend und nicht genügend an die Anwendungsfälle angepasste Magnesiumlegierungen vorhanden sind, die beispielsweise den Anforderungen der Flugzeugbauer hinsichtlich ihrer mechanischen Eigenschaften, wie Festigkeit und Dämpfungseigenschaften, genügen. Tatsächlich sind zurzeit ca. 20 Mg-Legierungen bekannt und mehr als 99,7% der Bauteile aus Magnesium werden gegossen.

Der Hauptanwendungsbereich für Magnesiumlegierungen ist derzeit der Automobilsektor, wie z. B. für Getriebegehäuse (leicht, gute Geräuschdämmung), Felgen, Räder, Innenausstattung und als tragende Bauteile (z.B. Smart "FOR2").
Bereits 1937 setzte VW in jedem Käfermotor 21 kg Magnesium ein. Bis 1972 stieg der Verbrauch bei VW auf 42.000 t Mg/Jahr an. Dieser Trend ist nachvollziehbar, denn Magnesium ist 35% leichter als Aluminium und 75% leichter als Stahl. Die einzelnen Automobilhersteller verwenden unterschiedliche Mengen an Mg, weltweit gilt ein Durchschnittswert von ca. 2kg pro PKW.

Bekannte Magnesiumlegierungskombinationen sind:
- Magnesium-Aluminium-Zink (AZ) :
   - hohe Löslichkeit von Zink im System Mg-Al-Zn
   - homogene Mischkristalle und intermetallische Phasen, daher aushärtbar Beispiel: AZ91 (9%Al, 1 %Zn), AZ60 oder AZ80, optimale Kombination von mechanischen Eigenschaften und Gießbarkeit
- Magnesium-Aluminium-Mangan (AM):
   - Umwandlung metallischer Verunreinigungen in intermetallische Phasen
   - Mangan bildet mit Aluminium sehr harte und unlösliche Ausscheidungen:
      Nachteil: Verschlechterung der Zerspanbarkeit
      Beispiel: AM50 (5%Al, >1%Mn)
      AM60 (6%Al, >1%Mn), gute Gieß- uns Verformbarkeit, gute Energieabsorption bei hoher, sehr gute Gießbarkeit Festigkeit
- Magnesium-Aluminium-Silizium (AS):
   - Silizium erhöht die Kriechbeständigkeit
      Beispiel: AS21 (2%Al, 1 %Si), gute Kriecheigenschaften bis 150°C

Die Magnesium-Aluminium-Legierungen sind die bekanntesten kommerziellen Legierungen unter den Magnesiumbasis-Legierungen. Diese können durch vielfältige Herstellungsmethoden in den resultierenden Gleichgewichtsphasen oder Nichtgleichgewichtsphasen produziert werden, wie z. B. AZ91, AZ60 oder AZ80, AM50, AM60 oder AS21 (B. L. Mordike, u.a., Conference: Magnesium Alloys an their Applications, April 28-30, 1998, Wolfsburg, Germany, p.199-400).

In den letzten Jahren hat es an Legierungen mit metastabilen Strukturen großes Interesse gegeben mit dem einen Ziel, die Anforderungen des Materials hinsichtlich der mechanischen Eigenschaften zu erfüllen. Kommerzielle Magnesium-Aluminium Legierungen wie AZ91, AM60 und AM50, wo Aluminium als Legierungsbestandteil in der Größenordnung von 5 bis 9 Gew.-% neben anderen, unterschiedlichen Zusätzen enthalten ist, werden in der Industrie häufig verwendet (G. Nussbaum, P. u.a.: Scripta Matell., 23(1989) 1079-1084); C. F. Chag, u.a., Light Metalalter (1989) p.12).

Die Aufgabe der vorliegenden Erfindung besteht in der Angabe eines Formkörpers aus einem magnesiumhaltigen Verbundwerkstoff, welcher gleichzeitig eine hohe Festigkeit und Duktilität aufweist und in der Angabe eines einfachen und preiswerten Verfahrens zu seiner Herstellung.

Die Aufgabe wird durch die in den Ansprüchen angegebene Erfindung gelöst. Vorteilhafte Ausgestaltungen sind Gegenstand der Unteransprüche.

Der erfindungsgemäße Formkörper aus einem magnesiumhaltigen Verbundwerkstoff besteht aus einer Matrix aus Partikeln aus Magnesium und/oder einer Magnesiumlegierung mit darin fein verteilten Partikeln der β - Phase einer AlMg-Verbindung mit einer kubisch-flächenzentrierten Kristallstruktur (hdp).

Vorteilhafterweise sind in der Matrix 5 bis 80 Vol.-% Partikel der β-Phase einer AlMg-Legierung enthalten, noch vorteilhafterweise sind in der Matrix 45 bis 55 Vol.-% Partikel der β-Phase einer AlMg- Legierung enthalten.

Weiterhin vorteilhafterweise enthält die Magnesiumlegierung als Legierungselemente Al, Mn, Si, Li oder Zn.

Ebenfalls vorteilhafterweise bestehen die Partikel der β - Phase einer AlMg-Verbindung aus Al₃Mg₂.

Und auch vorteilhafterweise bestehen die Partikel der β - Phase einer AlMg - Verbindung aus AlₓMg₁₀₀₋ₓ, mit x= 40 bis 60.

Vorteilhaft ist es auch, wenn die Partikel der β - Phase einer AlMg-Verbindung aus Al₆₀Mg₄₀ bestehen.

Weiterhin vorteilhaft ist es, wenn die Partikeln aus Magnesium oder aus einer Magnesiumlegierung eine mittlere Partikelgröße im Bereich von 0,1µm bis 100µm aufweisen.

Und auch vorteilhaft ist es, wenn die Partikel der β - Phase einer AlMg -Verbindung eine mittlere Partikelgröße im Bereich von 0,1µm bis 100µm aufweisen.

Bei dem erfindungsgemäßen Verfahren zur Herstellung eines Formkörpers wird aus kristallinem Al- und Mg-Pulver auf pulvermetallurgischem Wege die β - Phase einer AlMg-Verbindung hergestellt und diese mit kristallinem Mg-Pulver und/oder einem Magnesiumlegierungspulver als Matrixmaterial gemischt und wiederum durch pulvermetallurgische Verfahren zu einer magnesiumhaltigen Verbindung verarbeitet und diese nachfolgend zu einem Formkörper verdichtet.

Vorteilhafterweise werden als Legierungselemente zur Magnesiumlegierung Al, Mn, Si, Li oder Zn zugegeben.

Auch vorteilhafterweise werden die β - Phase einer AlMg-Verbindung und/oder die magnesiumhaltigen Verbindung durch mechanisches Legieren hergestellt, wobei noch vorteilhafterweise das mechanische Legieren durch Mahlung mit einer Mahldauer von 20 bis 300 Stunden durchgeführt wird.

Ebenfalls vorteilhafterweise wird das Mischen des kristallinen Al-Pulvers oder des Aluminiumlegierungspulvers als Matrixmaterial mit Partikeln der β - Phase einer AlMg-Verbindung mittels Mahlen durchgeführt.

Und weiterhin vorteilhafterweise wird die magnesiumhaltige Verbindung durch Heißpressen, Strangpressen oder Extrudieren zu einem Formkörper verarbeitet.

Mit der erfindungsgemäßen Lösung wird es erstmals möglich, metastabile Strukturen in einen Verbundwerkstoff einzubringen. Dies erfolgt auf pulvermetallurgischem Wege, wobei dies sowohl für die Herstellung der β - Phase als auch für den magnesiumhaltigen Verbundwerkstoff gilt, der zu den erfindungsgemäßen Formkörpern verarbeitet wird. Vorteilhafterweise erfolgt die pulvermetallurgische Herstellung durch mechanisches Legieren.

Durch den Einbau der metastabilen Strukturen in den Verbundwerkstoff werden die Festigkeiten des Formkörpers deutlich erhöht und gleichzeitig die Duktilität für derartige Verbundwerkstoffe erhöht.

Zuerst wird eine β - Phase - durch Mahlen hergestellt. Diese β - Phase ist eine metastabile intermetallische Phase, die hart und spröde ist und eine sehr große Elementarzelle mit 1168 Atomen und einer kubisch-flächenzentrierten Kristallstruktur (hdp) aufweist. Nach dem Mahlen liegt das Pulver mit der Zusammensetzung der β - Phase zunächst als übersättigter Al(Mg) - Mischkristall mit nanokristalliner Korngröße vor. Die β - Phase lässt sich durch Glühung aus dem übersättigten Mischkristall erzeugen. Das Pulver besteht aus übersättigten Mischkristalle und/oder aus β - Phase. Die β - Phase der AlMg-Verbindung ist dabei eine Verbindung, die aus übersättigten Al(Mg) -Mischkristallen besteht und nanokristallin ist.
Dann wird das erzeugte Pulver mit Mg - Pulver und/oder einer Mg - Legierung als Matrixmaterial vermischt und durch pulvermetallurgische Verfahren zu einem Verbundwerkstoff verarbeitet. Aufgrund der Nanokristallinität der β - Phase wird diese sehr fein im Matrixmaterial verteilt. Und auch dadurch, dass die β - Phase der AlMg-Verbindung eine kubisch-flächenzentrierte Kristallstruktur aufweist, ist eine sehr gute Verteilung der Kristallite in der Pulvermischung möglich. Ebenso wird ein sehr gutes Sinterergebnis erreicht.
Aus diesem Verbundwerkstoff wird dann ein Formkörper hergestellt.

Durch die erfindungsgemäße Lösung wird es möglich, einen Formkörper aus einer magnesiumreichen Legierung herzustellen, der eine hohe Festigkeit bei gleichzeitiger hoher Duktilität aufweist.

Es ist bekannt, dass die Mikrostruktur von AZ91 aus α - Magnesium- Mischkristallen und Ausscheidungen der γ - Phase der Mg₁₇Al₁₂ - Verbindung besteht und darüber hinaus zur Einformung der intermetallischen Mg₁₇Al₁₂ - Phase des entarteten Eutektikums des Gussgefüges dient. Aluminium als Legierungsbestandteil ist zu 5 bis 9 Gew.-% neben anderen, unterschiedlichen Zusätzen enthalten. Diese Legierung ist laut des Phasendiagramms nur durch Gießverfahren, dass eine Nichtgleichgewichtserstarrung ermöglicht (wie z. B. Schleuderguss), herstellbar.

Mit dem erfindungsgemäßen Verfahren ist ein aufwändiges Schleudergießen nicht notwendig oder überhaupt möglich, da der neue Verbundwerkstoff aus einer Mg-Matrix oder Magnesiumlegierungsmatrix mit der β - Phase nur mittels pulvermetallurgischer Verfahren und insbesondere mittels des mechanischen Legierens herstellbar ist.

Die erfindungsgemäße Legierung kann auf den verschiedensten Gebieten der Technik Anwendung finden. Sie weist hohe Betriebseigenschaften auf und besitzt hohe Parameter der mechanischen Eigenschaften bei normaler Temperatur.

Nachfolgend wird die Erfindung an einem Ausführungsbeispiel näher erläutert.

### Beispiel 1

Die Herstellung der β - Phase der Verbindung Al₃Mg₂ erfolgte durch mechanisches Legieren. Dazu wird eine Pulvermischung aus 60 Gew.-% kristallinem Aluminiumpulver und 40 Gew.-% kristallinem Magnesiumpulver jeweils mit einer Teilchengröße von 1 - 5 µm und mit einer Reinheit von 99.95 % hergestellt. Die Pulvermischung wird unter einer hochreinen Argon-Atmosphäre (weniger als 1 ppm O₂ and H₂O) in einem Mahlbecher gemischt und in einer Planetenkugelmühle (Retsch PM400) gemahlen. Der Mahlvorgang erfolgt unter der Verwendung von Stahlkugeln (∅=10 mm) und das Massenverhältnis zwischen Kugeln und Pulver entspricht 10:1 d.h. in dem Fall 300 g Stahlmahlkugeln werden 30 g Pulvermischung verwendet. Die Geschwindigkeit der Planetenkugelmühle beträgt 150 U/min. Das mechanische Legieren erfolgt bei Raumtemperatur für die Dauer von 300 h. Am Ende des Mahlvorgangs liegt ein Sekundärpulver vollständig bestehend aus übersättigten Al(Mg)-Mischkristallen vor. Dieses Sekundärpulver ist nanokristallin, was vorteilhaft für die spätere hohe Festigkeit ist.
Nachfolgend wird das Sekundärpulver auf 430 °C erwärmt. Bei dieser Temperatur findet eine Phasenumwandlung statt, wodurch sich die metastabile β - Phase der Verbindung Al₃Mg₂ in Pulverform ausbildet.

50 Gew.-% diese Pulver aus der metastabile β - Phase der Verbindung Al₃Mg₂ werden nachfolgend mit 50 Gew.-% reinem Magnesiumpulver wieder unter hochreiner Argon-Atmosphäre in einem Mahlbecher vermischt und in einer Planetenkugelmühle unter den o.g. Bedingungen gemahlen. Nach 1 h Mahldauer ist das Pulver gut vermischt und die nanokristalline metastabile β - Phase der Verbindung Al₃Mg₂ liegt fein verteilt in der Matrix aus Aluminium vor. Danach wird das Pulver bei 100 °C heißgepresst und unter 50 MPa Pressdruck verdichtet, sowie mittels Strangpressen mit 4 mm Durchmesser extrudiert.

Die Porosität der erhaltenen Probe ist relativ hoch, die Dichte legt bei 98,5 %.
Es konnte festgestellt werden, dass während des Strangpressens die metastabile β - Phase der Verbindung Al₃Mg₂ in die Magnesiummatrix diffundiert und sich gut verteilt.
Die β - Phase dient dabei als Verstärkung der Mg - Matrix, was sich eindeutig durch die nachfolgenden Ergebnisse nachweisen lässt.
Die Probe, aus dem hergestellten Material, hat folgende Eigenschaften gezeigt: Festigkeit bei Raumtemperatur in Höhe von 300 MPa (im Vergleich dazu die Festigkeit von AZ91 (9 Gew.-% Al und 1 Gew.-% Zn) mit 255 MPa , relative Dehnung (Maß für die Duktilität) von 2% (im Vergleich dazu die relative Dehnung von AZ91 mit 3 %), Härte nach Vickers 250 HV und Dichte bei 98,5 %. (Werte der AZ91 aus ASM Handbuch Vol2. und Material-Wissenschaft und Technologie Vol8/9.p.140).

## Patentansprüche

1. Formkörper aus einem magnesiumhaltigen Verbundwerkstoff, bestehend aus einer Matrix aus Partikeln aus Magnesium und/oder aus einer Magnesiumlegierung mit darin fein verteilten Partikeln der β - Phase einer AlMg-Verbindung mit einer kubisch-flächenzentrierten Kristallstruktur (hdp).

2. Formkörper nach Anspruch 1, bei dem in der Matrix 5 bis 80 Vol.-% Partikel der β-Phase einer AlMg- Legierung enthalten sind.

3. Formkörper nach Anspruch 2, bei dem in der Matrix 45 bis 55 Vol.-% Partikel der β-Phase einer AlMg- Legierung enthalten sind.

4. Formkörper nach Anspruch 1, bei dem die Magnesiumlegierung als Legierungselemente Al, Mn, Si, Li oder Zn enthält.

5. Formkörper nach Anspruch 1, bei dem die Partikeln der β - Phase einer AlMg-Verbindung aus Al₃Mg₂ bestehen.

6. Formkörper nach Anspruch 1, bei dem die Partikel der β - Phase einer AlMg - Verbindung aus AlₓMg₁₀₀₋ₓ bestehen, mit x= 40 bis 60.

7. Formkörper nach Anspruch 1, bei dem die Partikel der β - Phase einer AlMg-Verbindung aus Al₆₀Mg₄₀ bestehen.

8. Formkörper nach Anspruch 1, bei dem die Partikeln aus Magnesium oder aus einer Magnesiumlegierung eine mittlere Partikelgröße im Bereich von 0,1 µm bis 100 µm aufweisen.

9. Formkörper nach Anspruch 1, bei dem die Partikel der β - Phase einer AlMg - Verbindung eine mittlere Partikelgröße im Bereich von 0,1 µm bis 100 µm aufweisen.

10. Verfahren zur Herstellung eines Formkörpers gemäß mindestens einem der Ansprüche 1 bis 9, bei dem aus kristallinem Al- und Mg-Pulver auf pulvermetallurgischem Wege die β - Phase einer AlMg-Verbindung hergestellt und diese mit kristallinem Mg-Pulver und/oder einem Magnesiumlegierungspulver als Matrixmaterial gemischt und wiederum durch pulvermetallurgische Verfahren zu einer magnesiumhaltigen Verbindung verarbeitet und diese nachfolgend zu einem Formkörper verdichtet wird.

11. Verfahren nach Anspruch 10, bei dem als Legierungselemente zur Magnesiumlegierung Al, Mn, Si, Li oder Zn zugegeben werden.

12. Verfahren nach Anspruch 10, bei dem die β - Phase einer AlMg-Verbindung und/oder die magnesiumhaltigen Verbindung durch mechanisches Legieren hergestellt werden.

13. Verfahren nach Anspruch 12, bei dem das mechanische Legieren durch Mahlung mit einer Mahldauer von 20 bis 300 Stunden durchgeführt wird.

14. Verfahren nach Anspruch 10, bei dem das Mischen des kristallinen Al-Pulvers oder des Aluminiumlegierungspulvers als Matrixmaterial mit Partikeln der β - Phase einer AlMg-Verbindung mittels Mahlen durchgeführt wird.

15. Verfahren nach Anspruch 10, bei dem die magnesiumhaltige Verbindung durch Heißpressen, Strangpressen oder Extrudieren zu einem Formkörper verarbeitet wird.
